# EUROPÄISCHE PATENTSCHRIFT

(11) **EP 1 132 521 B1**
(45) Veröffentlichungstag und Bekanntmachung des Hinweises auf die Patenterteilung: **22.03.2006**
(21) Anmeldenummer: 01101425.5
(22) Anmeldetag: 23.01.2001
(51) Int. Cl.: D21H 19/58

(54) **Papierstreichmassen auf Basis von gering vernetzten Bindemitteln**
Paper coating colour based on slightly crosslinked binders
Sauce de couchage de papier à base de liants faiblement réticulés

(30) Priorität: 23.02.2000 DE 10008276
(43) Veröffentlichungstag der Anmeldung: 12.09.2001
(73) Patentinhaber: BASF Aktiengesellschaft, 67056 Ludwigshafen (DE)
(72) Erfinder: Schmidt-Thümmes, Jürgen, Dr., 67141 Neuhofen (DE); Wirth, Thomas, Dr., 67251 Freinsheim (DE); Kirsch, Stefan, Dr., 55262 Heidesheim (DE)

(56) Entgegenhaltungen:
- EP-A- 0 109 463
- WO-A-97/00776
- DE-A- 4 133 193
- DE-A- 4 403 480
- DE-A- 19 636 490
- US-A- 4 521 494
- US-A- 5 563 201

## Beschreibung

Die vorliegende Erfindung betrifft Papierstreichmassen, enthaltend als Bindemittel ein Copolymerisat, aufgebaut aus
- 45 bis 74,8 Gew.-%: wenigstens eines Monomeren, dessen Homopolymerisat eine Glasübergangstemperatur < 20°C aufweist (Monomere A),
- 25 bis 54,8 Gew.-%: wenigstens eines Monomeren, dessen Homopolymerisat eine Glasübergangstemperatur > 50°C aufweist (Monomere B),
- 0,001 bis 1,0 Gew.-%: wenigstens eines vernetzend wirkenden Monomeren auf Basis eines Di-Esters eines zweiwertigen Alkohols mit α,β-monoethylenisch ungesättigten Monocarbonsäuren (Monomere C), und optional
- 0 bis 10 Gew.-%: wenigstens eines säuregruppenhaltigen Monomeren (Monomere D) sowie
- 0 bis 10 Gew.-%: wenigstens eines weiteren Monomeren (Monomere E).

Weiterhin betrifft die Erfindung Papiere, welche mit diesen Papierstreichmassen beschichtet sind und Verfahren zum Bedrucken dieser Papiere.

Papierstreichmassen bestehen im wesentlichen aus einem polymeren Bindemittel und einem weißen Pigment. Durch die Beschichtung mit Papierstreichmassen erhalten Rohpapiere eine glatte, weiße Oberfläche. Insbesondere sollen Papierstreichmassen eine Verbesserung der Bedruckbarkeit bewirken.

Bei den in Papierstreichmassen verwendeten Bindemitteln handelt es sich üblicherweise um Acrylat- oder Styrol/Butadiencopolymere. Entsprechende Papierstreichmassen sind beispielsweise in der WO-A-97/00776 beschrieben.

In der US-A-4, 521, 494 werden beschichtete Papiere offenbart, für deren Beschichtung polymere Bindemittel eingesetzt werden, welche aus Estern ethylenisch ungesättigter Carbonsäuren mit gesättigten Alkoholen und 0,05 bis 3 Gew.-% an unsymmetrischen Allyl- oder Crotylacrylaten bzw. -methacrylaten aufgebaut sind. Die polymeren Bindemittel können optional auch aromatische Vinylverbindungen, wie beispielsweise Styrol enthalten.

Die US-A-5,563,201 offenbart alkaliquellbare Latices als Komponente in Papierbeschichtungsmitteln. Zur Herstellung der Latices können als mögliche Komponenten vernetzend wirkende Monomere eingesetzt werden, welche zwei oder drei ethylenisch ungesättigte Gruppen enthalten und welche darüber hinaus eine symmetrische (beispielsweise Divinylbenzol oder Ethylenglykoldimethacrylat) oder unsymmertrische (beispielsweise Allylmethacrylat oder Methylenbisacrylamid) Struktur aufweisen. Der Gehalt an ethylenisch ungesättigten Carbonsäuren beträgt ≥ 10 Gew.-%.

Die DE-A-4133193 offenbart ganz allgemein wässrige Polymerisatdispersionen, welche durch radikalische Polymerisation von ungesättigten Monomeren in Anwesenheit von verzuckerten Stärken erhalten wurden und deren Verwendung, u.a. auch als Bindemittel in Papierstreichmassen. Dabei können zur Herstellung der wässrigen Polymerisatdispersionen neben den sogenannten Hauptmonomeren auch noch Monomere eingesetzt werden, welche die innere Festigkeit der Verfilmung erhöhen. Diese Monomeren tragen normalerweise eine Epoxy-, Hydroxy-, N-Methylol- oder eine Carbonylgruppe oder wenigstens zwei ethylenisch ungesättigte Doppelbindungen und werden in Mengen von 0,5 bis 10 Gew.-%, bezogen auf die Gesamtmonomerenmenge eingesetzt.

In der EP-A-109463 werden Polymermischungen und deren Verwendung u.a. als Papierbeschichtungsmittel offenbart, welche aus einem polymeren Bindemittel und einem Rheologiemodifizierungsmittel bestehen. Dabei enthalten die polymeren Bindemittel keinerlei Vernetzer, während die mengenmäßig untergeordnet eingesetzten Rheologiemodifizierungsmittel zu 0,01 bis 10 Gew.-% eines vernetzend wirkenden Monomeren enthalten.

Aufgabe der vorliegenden Erfindung war es, Papierstreichmassen mit verbesserten Eigenschaften oder alternative Papierstreichmassen mit neuer Rohstoffbasis zur Verfügung zu stellen.

Demgemäß werden Papierstreichmassen, enthaltend als Bindemittel ein Copolymerisat, aufgebaut aus
- 45 bis 74,8 Gew.-%: wenigstens eines Monomeren, dessen Homopolymerisat eine Glasübergangstemperatur < 20°C aufweist (Monomere A),
- 25 bis 54,8 Gew.-%: wenigstens eines Monomeren, dessen Homopolymerisat eine Glasübergangstemperatur > 50°C aufweist (Monomere B),
- 0,001 bis 1,0 Gew.-%: wenigstens eines vernetzend wirkenden Monomeren auf Basis eines Di-Esters eines zweiwertigen Alkohols mit α,β-monoethylenisch ungesättigten Monocarbonsäuren (Monomere C), und optional
- 0 bis 10 Gew.-%: wenigstens eines säuregruppenhaltigen Monomeren (Monomere D) sowie
- 0 bis 10 Gew.-%: wenigstens eines weiteren Monomeren (Monomere E),
zur Verfügung gestellt.

Mit der Glasübergangstemperatur (T_{g}), ist der Grenzwert der Glasübergangstemperatur gemeint, dem diese gemäß G. Kanig (Kolloid-Zeitschrift & Zeitschrift für Polymere, Bd. 190, Seite 1, Gleichung 1) mit zunehmendem Molekulargewicht zustrebt. Die Glasübergangstemperatur wird nach dem DSC-Verfahren ermittelt (Differential Scanning Calorimetry, 20 K/min, midpoint-Messung, DIN 53765). Die T_{g}-Werte für die Homopolymerisate der meisten Monomeren sind bekannt und z.B. in Ullmann's Encyclopedia of Industrial Chemistry, VCH Weinheim, 1992, 5. Auflage, Vol. A21, S. 169 aufgeführt; weitere Quellen für Glasübergangstemperaturen von Homopolymerisaten bilden z.B. J. Brandrup, E.H. Immergut, Polymer Handbook, 1^{st} Ed., J. Wiley, New York, 1966, 2^{nd} Ed., J.Wiley, New York, 1975, und 3^{rd} Ed., J. Wiley, New York, 1989.

Unter C₁- bis C₁₀-Alkylgruppen versteht man im folgenden lineare oder verzweigte Alkylreste mit 1 bis 10-Kohlenstoffatomen, beispielsweise Methyl, Ethyl, n-Propyl, iso-Propyl, n-Butyl, sec-Butyl, iso-Butyl, tert.-Butyl, n-Pentyl, iso-Pentyl, tert.-Pentyl, n-Hexyl, 2-Ethylhexyl, n-Nonyl oder n-Decyl. Mit C₅- bis C₁₀-Cycloalkylgruppen sind vorzugsweise Cyclopentyl- oder Cyclohexylgruppen gemeint, die gegebenenfalls durch 1, 2 oder 3 C₁- bis C₄-Alkylgruppen substituiert sind.

Erfindungsgemäß wird als Bindemittel ein Copolymerisat verwendet, das zu 45 bis 74,8 Gew.-%, vorzugsweise 50 bis 65 Gew.-%, jeweils bezogen auf das Copolymerisat, wenigstens ein Monomer A in einpolymerisierter Form enthält. Entsprechend wird das Copolymerisat durch Polymerisation einer Monomerenmischung erhalten, die das wenigstens eine Monomer A zu 45 bis 74,8 Gew.-%, vorzugsweise zu 50 bis 65 Gew.-%, jeweils bezogen auf die Gesamtmenge der Monomerenmischung, enthält. An dieser Stelle sei festgehalten, daß die in der Beschreibung genannten prozentualen Mengengehalte der im Copolymerisat einpolymerisierten Monomeren A bis E generell den Mengengehalten dieser Monomeren in der zu polymerisierenden Monomerenmischung entsprechen sollen und umgekehrt.

Geeignete Monomere A sind vorzugsweise Vinylether von C₃- bis C₁₀-Alkanolen, verzweigte und unverzweigte C₃- bis C₁₀-Olefine, C₁- bis C₁₀-Alkylacrylate, C₅- bis C₁₀-Alkylmethacrylate, C₅- bis C₁₀-Cycloalkylacrylate und -methacrylate, C₁- bis C₁₀-Dialkylmaleinate und/oder C₁- bis C₁₀-Dialkylfumarate. Besonders bevorzugt sind solche Monomere A, deren Homopolymerisate T_{g}-Werte < 0°C aufweisen. Insbesonders bevorzugt als Monomere A sind Ethylacrylat, n-Propylacrylat, n-Butylacrylat, iso-Butylacrylat, sec-Butylacrylat, n-Hexylacrylat, 2-Ethylhexylacrylat, n-Hexylmethacrylat, 2-Ethylhexylmethacrylat, Di-n-butylmaleinat und/oder Din-butyl-fumarat oder deren Mischungen.

Geeignete Monomere B sind vinylaromatische Monomere, C₁- bis C₄-Alkylmethacrylate und/oder α,β-ungesättigte Carbonsäurenitrile oder Carbonsäuredinitrile. Sie werden in Mengen von 25 bis 54,8 Gew.-% und vorzugsweise 35 bis 50 Gew.-%, jeweils bezogen auf die Gesamtmenge der Monomerenmischung, zur Polymerisation eingesetzt. Demnach ist das erfindungsgemäß verwendete Copolymerisat zu 25 bis 54, 8 Gew.-% und vorzugsweise 35 bis 50 Gew.-% aus wenigstens einem Monomeren B in einpolymerisierter Form aufgebaut. Unter vinylaromatischen Monomeren versteht man insbesondere Derivate des Styrols oder des α-Methylstyrols, in denen die Phenylkerne gegebenenfalls durch 1, 2 oder 3 C₁- bis C₄-Alkylgruppen, Chlor und/oder Methoxygruppen substituiert sind. Bevorzugt sind solche Monomere B, deren Homopolymerisate eine Glasübergangstemperatur > 80°C aufweisen. Besonders bevorzugte Monomere B sind Styrol, α-Methylstyrol, o- oder p-Vinyltoluol, Methylmethacrylat, Acrylnitril, Methacrylnitril, Maleinsäuredinitril, Fumarsäuredinitril oder deren Mischungen.

Das wenigstens eine Monomere C wird in der Monomerenmischung, bezogen auf deren Gesamtmenge, zu 0,001 bis 1 Gew.-% eingesetzt. Dementsprechend ist das Copolymerisat zu 0,001 bis 1 Gew.-% aus wenigstens einem Monomeren C in einpolymerisierter Form aufgebaut. Bevorzugt enthält das Copolymerisat zu 0,001 bis 0,5 Gew.-% oder 0,001 bis 0,1 Gew.-% an Monomeren C einpolymerisiert. Das Copolymerisat enthält häufig zu ≥ 0,001 Gew.-%, ≥ 0,002 Gew.-%, ≥ 0,003 Gew.-%, ≥ 0,004 Gew.-%, ≥ 0,005 Gew.-%, ≥ 0,006 Gew.-%, ≥ 0,007 Gew.-%, ≥ 0,008 Gew.-%, ≥ 0,009 Gew.-%, ≥ 0,01 Gew.-%, ≥ 0,02 Gew.-%, ≥ 0,03 Gew.-%, ≥ 0,04 Gew.-%, ≥ 0,05 Gew.-%, ≥ 0,06 Gew.-%, ≥ 0,07 Gew.-%, ≥ 0,08 Gew.-%, ≥ 0,09 Gew.-%, ≥ 0,1 Gew.-%, ≥ 0,2 Gew.-%, ≥ 0,3 Gew.-%, ≥ 0,4 Gew.-%, ≥ 0,5 Gew.-%, ≥ 0,6 Gew.-%, ≥ 0,7 Gew.-%, ≥ 0,8 Gew.-%, ≥ 0,9 Gew.-% und 1 Gew.-% oder zu < 1 Gew.-%, ≥ 0,9 Gew.-%, ≥ 0,8 Gew.-%, ≥ 0,7 Gew.-%, ≥ 0,6 Gew.-%, ≥ 0,5 Gew.-%, ≤ 0,4 Gew.-%, ≤ 0,3 Gew.-%, ≤ 0,2 Gew.-%, ≤ 0,1 Gew.-%, ≤ 0,09 Gew.-%, ≤ 0,08 Gew.-%, ≤ 0,07 Gew.-%, ≤ 0,06 Gew.-%, ≤ 0,05 Gew.-%, und alle Werte dazwischen, wenigstens ein Monomer C in einpolymerisierter Form. Als wenigstens ein Monomer C eignen sich vorteilhaft die Di-Ester zweiwertiger Alkohole mit α,β-monoethylenisch ungesättigten Monocarbonsäuren unter denen die Acryl- und Methacrylsäure bevorzugt sind. Beispiele für derartige Monomere C sind Alkylenglykoldiacrylate und -dimethacrylate, wie Ethylenglykoldiacrylat, 1,2-Propylenglykoldiacrylat, 1,3-Propylenglykoldiacrylat, 1,3-Butylenglykoldiacrylat, 1,4-Butylenglykoldiacrylate und Ethylenglykoldimethacrylat, 1,2-Propylenglykoldimethacrylat, 1,3-Propylenglykoldimethacrylat, 1,3-Butylenglykoldimethacrylat oder 1,4-Butylenglykoldimethacrylat.

Optional kann das Copolymerisat durch Polymerisation einer Monomerenmischung erhalten werden, die bis zu 10 Gew.-% oder 0,1 bis 7 Gew.-% oder 0,5 bis 5 Gew.-%, jeweils bezogen auf die Monomerengesamtmenge, wenigstens eines Monomeren D enthält. Demnach kann das Copolymerisat bis zu 10 Gew.-% oder 0,1 bis 7 Gew.-% oder 0,5 bis 5 Gew.-% wenigstens ein Monomer D in einpolymerisierter Form enthalten. Günstig ist es, wenn das Copolymerisat 1 bis 4 Gew.-% an Monomerem D in einpolymerisierter Form enthält. Bei den Monomeren D handelt es sich um ethylenisch ungesättigte Monomere, die anionische Gruppen bilden können. Bei diesen Gruppen handelt es sich vorzugsweise um Carboxylat-, Phosphonat- oder Sulfonatgruppen, insbesondere jedoch um Carboxylatgruppen. Besonders bevorzugte Monomere D sind monoethylenisch ungesättigte Alkyl- oder Arylsulfonsäuren, wie Vinylsulfonsäure, Methallylsulfonsäure, Vinylbenzolsulfonsäure, Acrylamidoethansulfonsäure, Acrylamido-2-methylpropansulfonsäure, 2-Sulfoethylacrylat, 2-Sulfoethylmethacrylat, 3-Sulfopropylacrylat, 3-Sulfopropylmethacrylat sowie α,β-ethylenisch ungesättigte C₃- bis C₆-Carbonsäuren, α,β-ethylenisch ungesättigte C₄- bis C₈-Dicarbonsäuren oder deren Anhydride, wie Acrylsäure, Methacrylsäure, Crotonsäure, Fumarsäure, Maleinsäure, Maleinsäureanhydrid, Itaconsäure und Itaconsäureanhydrid sowie die Alkalimetall- oder Ammoniumsalze der genannten Monomere, insbesondere deren Natriumsalze.

Die Monomerenmischung kann optional ebenfalls bis zu 10 Gew.-%, bezogen auf ihre Gesamtmenge, wenigstens ein Monomer E enthalten. Demnach enthält das Copolymerisat optional bis zu 10 Gew.-% an wenigstens einem Monomeren E in einpolymerisierter Form. Der Gehalt an im Copolymerisat einpolymerisiertem Monomer E kann aber auch 0,1 bis 8 Gew.-%, 0,2 bis 4 Gew.-% aber auch 0,5 bis 2 Gew.-% oder 0,5 bis 1,5 Gew.-% betragen. Geeignete Monomere E sind Monomere mit konjugierten Vinylgruppen, wie beispielsweise 1,3-Butadien oder Isopren sowie radikalisch polymerisierbare Monomere mit mindestens einer Epoxygruppe, wie beispielsweise Glycidylacrylat und Glycidylmethacrylat, N-Alkylolgruppe, wie beispielsweise N-Methylolacrylamid und N-Methylolmethacrylamid, N-Alkyloxygruppe, wie beispielsweise N-(Methoxymethyl)acrylamid und N-(Methoxymethyl)methacrylamid sowie Diacetonacrylamid, 2-(1-Aziridinyl)ethylmethacrylat und weiterhin Amide α,β-ethylenisch ungesättigter C₃- bis C₆-Carbonsäuren, n-Hydroxy-C₂-C₆-alkylester α,β-ethylenisch ungesättigter C₃- bis C₆-Carbonsäuren und/oder N-Vinyllactamen, wie beispielsweise Methacrylsäure- und Acrylsäure-C₁-C₆-hydroxyalkylester, wie 2-Hydroxyethyl-, 3-Hydroxypropyl- oder 4-Hydroxybutylacrylat und -methacrylat, sowie Acrylamid und Methacrylamid. Geeignete Monomere E sind auch Monomere mit SiR¹R²R³-Gruppen, in denen R¹, R² und R³ unabhängig voneinander C₁- bis C₄-Alkyl- oder -Alkoxygruppen bedeuten, wie Vinyltrialkoxysilane, beispielsweise Vinyltrimethoxysilan, Vinyltriethoxysilan, oder Acryloxy- und Methacryloxysilane, beispielsweise γ-Methacryloxypropyltrimethoxysilan und β-Methacryloxyethyltrimethylsilan. Bevorzugt enthält das Copolymerisat kein Monomer E in einpolymerisierter Form.

Die Monomeren können vorzugsweise radikalisch oder soweit möglich auch anionisch bzw. kationisch polymerisiert werden. Sowohl die radikalische als auch die ionische Polymerisation sind als übliche Polymerisationsmethoden dem Fachmann bekannt.

Die radikalische Polymerisation kann beispielsweise in Lösung, z.B. in Wasser oder einem organischen Lösungsmittel (Lösungspolymerisation), in wässriger Dispersion (Emulsionspolymerisation oder Suspensionspolymerisation) oder in Masse, d.h. im wesentlichen in Abwesenheit von Wasser oder organischen Lösungsmitteln (Massepolymerisation) durchgeführt werden.

Das erfindungsgemäß verwendete Copolymerisat wird vorteilhaft durch radikalisch initiierte wässrige Emulsionspolymerisation hergestellt.

Die radikalisch initiierte wässrige Emulsionspolymerisation kann beispielsweise diskontinuierlich, mit oder ohne Verwendung von Saatlatices, unter Vorlage aller oder einzelner Bestandteile des Reaktionsgemisches, oder halbkontinuierlich bevorzugt unter teilweiser Vorlage und Nachdosierung der oder einzelner Bestandteile des Reaktionsgemisches, oder nach dem Dosierverfahren ohne Vorlage durchgeführt werden. Ebenso kann die Polymerisation stufenweise durchgeführt werden, wobei sich die Mönomerzusammensetzung der einzelnen Stufen unterscheiden.

Die Monomeren können bei der radikalisch initiierten wässrigen Emulsionspolymerisation wie üblich in Gegenwart eines wasserlöslichen Initiators und eines Emulgators polymerisiert werden.

Geeignete Initiatoren sind beispielsweise Natrium-, Kalium- und Ammoniumperoxodisulfat, tert.-Butylhydroperoxid, wasserlösliche Azoverbindungen, wie beispielsweise 2,2'-Azobis(isobutyronitril), 2,2'-Azobis(2,4-dimethylvaleronitril) und 2,2'-Azobis(amidinopropyl)dihydrochlorid oder auch Redoxinitiatoren, wie beispielsweise wasserstoffperoxid/Ascorbinsäure. Die Initiatoren werden häufig in Mengen von 0,1 bis 3 Gew.-%, bezogen auf die Gesamtmenge der Monomeren A bis E, eingesetzt.

Als Emulgatoren eignen sich beispielsweise Alkalisalze von längerkettigen Fettsäuren, Alkylsulfate, Alkylsulfonate, alkylierten Arylsulfonaten oder alkylierten Bisphenylethersulfonate. Desweiteren kommen als Emulgatoren Umsetzungsprodukte von Alkylenoxiden, insbesondere Ethylenoxid und/oder Propylenoxid mit Fettalkoholen oder -säuren oder Phenolen, bzw. Alkylphenolen und deren sulfatierten Derivate in Betracht. Emulgatoren werden häufig in Mengen von bis zu 5 Gew.-%, bezogen auf die Gesamtmenge der Monomeren A bis E, eingesetzt.

Zusätzlich zu Emulgatoren oder alternativ dazu können auch natürliche und/oder synthetische Schutzkolloide, wie beispielsweise Stärke, Casein, Gelatine, Alginate, Hydroxycellulose, Methylcellulose, Carboxymethylcellulose oder Polyvinylalkohole zum Einsatz kommen.

Im Falle von wässrigen Sekundärdispersionen wird das Copolymerisat zunächst durch Lösungspolymerisation in einem organischen Lösungsmittel hergestellt und dann das Lösungspolymerisat mit oder ohne Emulgator in Wasser dispergiert. Das organische Lösungsmittel kann dann abdestilliert werden. Die Herstellung von wässrigen Sekundärdispersionen ist dem Fachmann bekannt und beispielsweise in der DE-A-37 20 860 beschrieben.

Zur Einstellung des Molekulargewichts der Copolymerisate können bei der Polymerisation sogenannte Regler in Mengen von bis zu 2 Gew.-%, bezogen auf die Gesamtmenge der zur Polymerisation verwendeten Monomeren A bis E, eingesetzt werden. Geeignet.sind beispielsweise Thiolgruppen enthaltende Verbindungen, wie beispielsweise Mercaptoethanol, Mercaptopropanol, Thioglyzerin, Thioglykolsäureethylester, Thioglykolsäuremethylester und tert.-Dodecylmercaptan sowie Trichlorbrommethan und Allylalkohole.

Polymerisationsdruck und Polymerisationstemperatur sind von untergeordneter Bedeutung. Im allgemeinen arbeitet man bei Temperaturen zwischen 20 und 200°C, vorzugsweise bei Temperaturen von 50 bis 120°C und besonders bevorzugt zwischen 60 und 90°C. Vorteilhaft wird die radikalisch initiierte wässrige Emulsionspolymerisation bei Atmosphärendruck (1 bar absolut) unter Inertgasatmosphäre, wie beispielsweise unter Stickstoff oder Argon durchgeführt.

Im Anschluß an die eigentliche Polymerisationsreaktion ist es in der Regel erforderlich, Geruchsträger, wie Restmonomeren und andere organische flüchtige Bestandteilen aus der erfindungsgemäß verwendeten wässrigen Polymerisatdispersion zu entfernen. Dies kann in an sich bekannter Weise physikalisch durch destillative Entfernung (insbesondere über Wasserdampfdestillation) oder durch Abstreifen mit einem inerten Gas erreicht werden. Die Absenkung der Restmonomere kann weiterhin chemisch durch radikalische Nachpolymerisation, insbesondere unter Einwirkung von Redoxinitiatorsystemen, wie sie z.B. in der DE-A-44 35 423, DE-A-44 19 518 sowie in der DE-A-44 35 422 aufgeführt sind, vor, während oder nach der destillativen Behandlung erfolgen. Als Oxidationsmittel zur redoxinitiierten Nachpolymerisation eignen sich insbesondere Wasserstoffperoxid, tert.-Butylhydroperoxid, Cumolhydroperoxid oder Alkaliperoxodisulfate. Geeignete Reduktionsmittel sind Natriumdisulfit, Natriumhydrogensulfit, Natriumdithionit, Natriumhydroxymethansulfinat, Formamidinsulfinsäure, Acetonbisulfit (= Natriumhydrogensulfit-Additionsprodukt an Aceton), Ascorbinsäure bzw. reduzierend wirkende Zuckerverbindungen. Die Nachpolymerisation mit dem Redoxinitiatorsystem wird im Temperaturbereich von 10 bis 100°C, vorzugsweise bei 20 bis 90°C durchgeführt. Die Redoxpartner können der wässrigen Polymerisatdispersion unabhängig voneinander vollständig, portionsweise bzw. kontinuierlich über einen Zeitraum von 10 Minuten bis 4 Stunden zugegeben werden. Zur Verbesserung der Nachpolymerisationswirkung der Redoxinitiatorsysteme können der Dispersion auch lösliche Salze von Metallen wechselnder Wertigkeit, wie Eisen, Kupfer oder Vanadiumsalze, zugesetzt werden. Häufig werden auch Komplexbildner zugegeben, die die Metallsalze unter den Reaktionsbedingungen in Lösung halten.

Darüber hinaus können die wässrigen Copolymerisatdispersionen übliche Hilfsstoffe, wie Alkalihydroxid, Ammoniak oder Ethanolamin als Neutralisationsmittel, Siliconverbindungen als Entschäumer, Biozide sowie Siliconöle oder Wachse zur Absenkung der Klebrigkeit enthalten.

Der Feststoffgehalt der erhaltenen wässrigen Copolymerisatdispersion beträgt vorzugsweise 30 bis 80 Gew.-%, besonders bevorzugt 45 bis 75 Gew.-%.

Der über quasielastische Lichtstreuung (ISO-Norm 13 321) ermittelte zahlenmittlere Teilchendurchmesser der in den wässrigen Polymerisatdispersionen enthaltenen Polymerisatteilchen liegt vorzugsweise im Bereich von 50 bis 300 nm, besonders bevorzugt im Bereich von 100 bis 200 nm. Die Polymerisatteilchen weisen in der Regel eine monomodale Teilchengrößenverteilung auf.

Die Lösungspolymerisation kann kontinuierlich, diskontinuierlich als Batch-Verfahren oder vorzugsweise halbkontinuierlich im Zulaufverfahren durchgeführt werden. Im letzteren Fall kann ein Teil der Monomeren A bis E im Polymerisationsgefäß vorgelegt, auf die Polymerisationstemperatur erhitzt und der Rest der Monomeren kontinuierlich zugeführt werden.

Als Lösungsmittel für die radikalische Lösungspolymerisation kann beispielsweise Wasser, Alkohole, wie beispielsweise iso-Propanol oder iso-Butanol, Aromaten, wie beispielsweise Toluol oder Xylol, Ether, wie beispielsweise Tetrahydrofuran oder Dioxan, Ketone, wie beispielsweise Aceton oder Cyclohexanon sowie Ester, wie beispielsweise Ethylacetat oder n-Butylacetat verwendet werden.

Als bevorzugte Initiatoren sind Dibenzoylperoxid, tert.-Butylperpivalat, tert.-Butyl-2-ethylhexanoat, tert.-Amyl-2-ethylhexylperoxid, Di-tert.-butylperoxid, Cumolhydroperoxid, Dilauroylperoxid, Didecanoylperoxid, Methylethylketonperoxid, 2,2'-Azobis(isobutyronitril), 2,2'-Azobis(2,4-dimethylvaleronitril) und 2,2'-Azobis(2,3-dimethylbutyronitril) zu nennen.

Bei der Massepolymerisation wird im allgemeinen ein Teil des Polymerisationsansatzes aus Monomeren und Radikalinitiatoren vorgelegt, auf die Polymerisationstemperatur erhitzt und anschließend der Rest kontinuierlich zugeführt.

Bevorzugt wird das Copolymerisat jedoch durch eine radikalisch initiierte wässrige Emulsionspolymerisation hergestellt und in Form seiner wässrigen Copolymerisatdispersion eingesetzt.

Die Glasübergangstemperatur des Copolymerisats beträgt üblicherweise -40 bis +50°C, bevorzugt 0 bis +30°C und besonders bevorzugt +5 bis +15°C.

Die Papierstreichmassen enthalten das Copolymerisat als Bindemittel vorzugsweise in Mengen von 1 bis 50 Gew.-%, insbesondere 5 bis 20 Gew.-%, bezogen auf die Pigmentmenge (fest/fest).

Üblicherweise stellen die Pigmente die Hauptkomponente der Papierstreichmassen dar. Häufig verwendete Pigmente sind beispielsweise natürliches oder präzipitiertes Calciumcarbonat, Kaolin, calcinierter oder aggregierten Clay, Talkum, Gips, Titandioxid, Zinkoxid, Bariumsulfat und Satinweiß. Zusammen mit einem oder mehreren dieser anorganischen Pigmente können auch Kunststoffpigmente eingesetzt werden.

Weiterhin können die Papierstreichmassen übliche Dispergiermittel enthalten. Geeignete Dispergiermittel sind beispielsweise Polyanionen, beispielsweise von Polyphosphorsäuren oder von Polyacrylsäuren (Polysalze), welche üblicherweise in Mengen von 0,1 bis 3 Gew.-%, bezogen auf die Pigmentmenge, enthalten sind.

Außerdem können die Papierstreichmassen sogenannte "Cobinder" enthalten. Als natürliche Cobinder seien Stärke, Casein, Gelatine und Alginate, als modifizierte Naturprodukte Hydroxyethylcellulose, Methylcellulose und Carboxymethylcellulose sowie kationisch modifizierte Stärke erwähnt. Es können aber auch übliche synthetische Cobinder, beispielsweise auf Vinylacetat- oder Acrylatbasis, verwendet werden. Die Cobindermenge beträgt üblicherweise 0,1 bis 10 Gew.-%, bezogen auf die Pigmentmenge.

Zur Herstellung der Papierstreichmasse werden die Bestandteile in bekannter Weise gemischt, wobei das Copolymerisat im allgemeinen in Form einer wässrigen Dispersion verwendet wird.

Der Gehalt an Wasser in der Papierstreichmasse wird üblicherweise auf 40 bis 75 Gew.-%, bezogen auf die Feststoffe der Papierstreichmasse, eingestellt.

Die Papierstreichmasse kann nach üblichen Verfahren auf die zu beschichtenden Papiere aufgebracht werden (vgl. Ullmann's Encyclopädie der Technischen Chemie, VCH Weinheim, 1979, 4. Auflage, Bd. 17, Seiten 603 bis 609).

Als zu beschichtende Papiere kommen Papiere unterschiedlichster Dicken, auch Karton u.ä. in Betracht.

Die Papiere sind vorzugsweise mit 2 bis 50 g/m² der Papierstreichmasse (trocken gerechnet) beschichtet.

Die mit den erfindungsgemäßen Papierstreichmassen beschichteten Papiere zeigen eine gute Bedruckbarkeit. Die Papiere sind insbesondere auf für Offsetdruck-, Tiefdruck- oder Flexodruckverfahren geeignet.

### Beispiele

### Analytik

Der zahlenmittlere Teilchendurchmesser der Polymerisatteilchen wurde durch dynamische Lichtstreuung an einer 0,005 bis 0,01 gewichtsprozentigen wässrigen Dispersion bei 23°C mittels eines Autosizer IIC der Fa. Malvern Instruments, England, ermittelt. Angegeben wird der mittlere Durchmesser der Kumulantenauswertung (cumulant z-average) der gemessenen Autokorrelationsfunktion (ISO-Norm 13 321).

Die Feststoffgehalte wurden bestimmt, indem eine aliquote Menge 6 Stunden bei 140°C in einem Trockenschrank getrocknet wurde. Es wurden jeweils zwei separate Messungen durchgeführt. Der in den jeweiligen Beispielen angegebene Wert stellt den Mittelwert der beiden Meßergebnisse dar.

### 1. Synthese der Copolymerisate durch radikalisch initiierte wässrige Emulsionspolymerisation

Allgemeine Herstellvorschrift für die Beispiele 1 bis 7 sowie das Vergleichsbeispiel.

In einem 4 l-Polymerisationsgefäß mit Rührer und Rückflußkühler wurden

| | |
|---|---|
| 498 g | entionisiertes Wasser und |
| 40 g | einer wässrigen Polystyrolsaatlatex (Polymerisatfeststoffgehalt 33 Gew.-%, zahlenmittlerer Teilchendurchmesser 30 nm) sowie |
| 90 g | von Zulauf I |

vorgelegt und unter Rühren und Stickstoffatmosphäre auf 70°C erhitzt. Nach Erreichen einer Innentemperatur von 60°C wurden 9 g von Zulauf II zugegeben. Bei Erreichen der Innentemperatur von 70°C wurden unter Rühren und Beibehaltung der Reaktionstemperatur, gleichzeitig beginnend, die Reste von Zulauf I und Zulauf II innerhalb von 2 Stunden dem Polymerisationsansatz über zwei separate Zuläufe kontinuierlich zudosiert. Nach dem Ende beider Zuläufe ließ man noch 15 Minuten bei Reaktionstemperatur nachreagieren. Daran anschließend dosierte man, gleichzeitig beginnend, während 2 Stunden über zwei separate Zuläufe kontinuierlich 24 g einer 10 gew.-%igen wässrigen Lösung von tert.-Butylhydroperoxid sowie 34 g einer 12 gew.-%igen wässrigen Lösung von Acetonbisulfit (= Additionsprodukt von Natriumhydrogensulfit an Aceton) zu. Anschließend kühlte man den Reaktionsansatz auf Raumtemperatur ab, stellte mit einer 10 gew.-%igen wässrigen Lösung von Ammoniak einen pH-Wert von 8,4 ein und filtrierte durch einen Metallfilter mit 250 µm Maschenweite. Eine Zusammenstellung der Verfahrensparameter sowie die Charakterisierung der erhaltenen Copolymerisate hinsichtlich Feststoffgehalt FG und zahlenmittlerer Teilchendurchmesser Dₙ findet sich in Tabelle 1.

### Zulauf I:

| | |
|---|---|
| 448 g | entionisiertes Wasser |
| 40 g | einer 15 gew.-%igen wässrigen Lösung von Natriumlaurylsulfat |
| 18,7 g | einer 45 gew.-%igen wässrigen Lösung vom Dowfax® 2A1 (Marke der Dow Chemical Company) |
| 660 g | n-Butylacrylat (Monomer A) |
| 504 g | Styrol (Monomer B) |
| x g | Monomer C |
| 36 g | Acrylsäure (Monomer D) |

### Zulauf II:

| | |
|---|---|
| 4,7 g | Natriumperoxodisulfat |
| 62,2 g | entionisiertes Wasser |

**Tabelle 1 Zusammenfassende Darstellung der Beispiele 1 bis 6 sowie des Vergleichsbeispiels**

| Beispiel | Monomer C | Menge x [g] | FG [Gew. -%] | Dₙ[nm] |
|---|---|---|---|---|
| Vergleich - | | - | 51,4 | 145 |
| 1 | 1,4-Butandioldiacrylat | 0,2 | 51,0 | 150 |
| 2 | 1,4-Butandioldiacrylat | 0,4 | 50,8 | 146 |
| 3 | 1,4-Butandioldiacrylat | 0,6 | 50,6 | 147 |
| 4 | 1,4-Butandioldiacrylat | 1,4 | 50,6 | 145 |
| 5 | 1,4-Butandioldimethacrylat | 0,4 | 50,5 | 146 |
| 6 | Ethylenglykoldimethacrylat | 0,4 | 50,4 | 148 |

### 2. Allgemeine Vorschrift zur Herstellung der erfindungsgemäßen Papierstreichmassen

Die Herstellung der erfindungsgemäßen Papierstreichmassen erfolgte durch Abmischen der in Tabelle 2 angegebenen Komponenten in der dort angegebenen Reihenfolge mittels eines Dissolvers. Der wechselnde Feststoffgehalt der eingesetzten Copolymerisatdispersionen wurde bei der Einsatzmenge berücksichtig und so bemessen, daß 10 Gew.-Teile Copolymerisat (fest, bezogen auf 100 Gew.-Teile der Summe der anorganischen Pigmente) in der Formulierung enthalten waren. Mit einer 10 gew.-%igen Lösung von Natriumhydroxid stellte man den pH-Wert der Papierstreichmassen auf 8,5 bis 9 ein. Nachfolgend wurde der Feststoffgehalt der Papierstreichmasse durch Zugabe von entionisiertem Wasser auf 68 Gew.-% eingestellt.

### Tabelle 2

### Formulierung der erfindungsgemäßen Papierstreichmassen

| Gew.-Teile | Komponente |
|---|---|
| | Teilmenge des entionisierten Wassers |
| 0,4 | des Polynatriumsalzes einer Polyacrylsäure mit einem Molekulargewicht von 4000 (Polysalz der BASF AG) |
| 0,5 | Carboxymethylcellulose |
| 70 | feinteilige Kreide |
| 30 | feinteiliger Clay |
| 10 | Copolymerisat (als Feststoff gerechnet) |
| | pH-Werteinstellung mit 10 gew.-%iger Lösung von Natriumhydroxid |
| | Restmenge des entionisierten Wassers zum Einstellen des Feststoffgehaltes auf 68 Gew.-% |

### 3. Allgemeine Vorschrift zur Papierbeschichtung

Als Rohpapier wurde ein holzfreies Streichrohpapier mit einem Flächengewicht von 70 g/m² verwendet. Der Auftrag der Streichmasse erfolgte beidseitig mit jeweils 10 g/m² (als Feststoff gerechnet) auf einer Laborsteichmaschine (Auftragsverfahren: Walze, Dosierverfahren: Blade).

Die Papierbahnen wurde mittels einer IR-Trockeneinheit und Lufttrocknung getrocknet (8 IR-Strahler mit je 650 Watt, Durchlaufgeschwindigkeit 30 m/min).

Aus den beschichteten Papierbahnen wurden 35 cm x 20 cm große Teststreifen geschnitten. Anschließend lagerte man die Teststreifen 17 Stunden bei 23 °C und einer relativen Luftfeuchtigkeit von 50 % (DIN 50014-23/50-2). Daran anschließend wurden die Teststreifen mittels des Tisch-Laborkalanders K8/2, der Fa. Kleinewefers, Krefeld, bei einer Temperatur von 25 °C kalandriert. Dabei betrug der Liniendruck zwischen den Walzen 200 kN/cm Papierbreite und die Geschwindigkeit 10 m/min. Der Vorgang wurde viermal wiederholt.

### 4. Anwendungstechnische Prüfungen

a) Bestimmung der Trockenrupffestigkeit mit dem IGT-Probedruckgerät (IGT trocken)
   Die Teststreifen wurden mit zunehmender Geschwindigkeit im Offsetverfahren bedruckt. Die maximale Druckgeschwindigkeit betrug 200 cm/s. Der Farbauftrag erfolgte bei einem Liniendruck von 350 N/cm.
   Bei der sogenannten Punktauswertung wird, vom ersten Rupfpunkt (also dem ersten Ausriß aus der Papierstreichmasse) ausgehend, der zehnte Rupfpunkt ausgezählt.
   Die Trockenrupffestigkeit wird in cm/s, also der beim zehnten Rupfpunkt anliegenden Druckgeschwindigkeit angegeben. Dabei wird die Eignung des Copolymerisats als Bindemittel in Papierstreichmassen umso besser gewertet, je höher diese Druckgeschwindigkeit am zehnten Rupfpunkt ist.
b) Rupffestigkeit bei Mehrfachbedruckung (Offsettest)
   Das Bedrucken der Teststreifen wurde mit einer konstanten Geschwindigkeit von 1 m/s durchgeführt und erfolgte bei einem Liniendruck von 200 N/cm.
   Der Druckvorgang wurde nach 30 Sekunden wiederholt. Als Rupffestigkeit wird die Anzahl von Durchgängen angegeben, bis Rupfen auftritt. Dabei wird die Eignung des Copolymerisats als Bindemittel in Papierstreichmassen umso besser gewertet, je höher die Anzahl von Druckvorgängen bis zum erstem Rupfen ist.

**Tabelle 3 Ergebnisse der anwendungstechnischen Prüfungen**

| Beispiel | Monomer C | Menge x [g] | IGT trocken [cm/s] | Offset-test [Anzahl] |
|---|---|---|---|---|
| Vergleich - | | - | 53 | 2 |
| 1 | 1,4-Butandioldiacrylat | 0,2 | 64 | 3 |
| 2 | 1,4-Butandioldiacrylat | 0,4 | 68 | 3 |
| 3 | 1,4-Butandioldiacrylat | 0,6 | 74 | 4 |
| 4 | 1,4-Butandioldiacrylat | 1,4 | 65 | 3 |
| 5 | 1,4-Butandioldimethacrylat | 0,4 | 68 | 3 |
| 6 | Ethylenglykoldimethacrylat | 0,4 | 62 | 3 |

Wie aus der Ergebnistabelle 3 ersichtlich ist, führen bereits kleine Mengen an Monomeren C zu einer deutlichen Verbesserung der Trockenrupffestigkeit sowie der Rupffestigkeit bei Mehrfachbedruckung.

## Patentansprüche

1. Papierstreichmasse, enthaltend als Bindemittel ein Copolymerisat, aufgebaut aus
45 bis 74,8 Gew.-% wenigstens eines Monomeren, dessen Homopolymerisat eine Glasübergangstemperatur < 20°C aufweist (Monomere A),
25 bis 54,8 Gew.-% wenigstens eines Monomeren, dessen Homopolymerisat eine Glasübergangstemperatur > 50°C aufweist (Monomere B),
0,001 bis 1,0 Gew.-% wenigstens eines vernetzend wirkenden Monomeren auf Basis eines Di-Esters eines zweiwertigen Alkohols mit α,β-monoethylenisch ungesättigten Monocarbonsäuren (Monomere C), und optional
0 bis 10 Gew.-% wenigstens eines säuregruppenhaltigen Monomeren (Monomere D) sowie
0 bis 10 Gew.-% wenigstens eines weiteren Monomeren (Monomere E).

2. Papierstreichmasse nach Anspruch 1, **dadurch gekennzeichnet, daß** das Monomer A ausgewählt ist unter wenigstens einem C₁- bis C₁₀-Alkylacrylat, C₅- bis C₁₀-Alkylmethacrylat, C₅- bis C₁₀-Cycloalkylacrylat und -methacrylat, C₁- bis C₁₀-Dialkylmaleinat und/oder C₁- bis C₁₀-Dialkylfumarat und das Monomer B ausgewählt ist unter wenigstens einem vinylaromatischen Monomeren, einem C₁- bis C₄-Alkylmethacrylat und/oder einem α,β-ungesättigten Carbonsäurenitril oder -dinitril.

3. Papierstreichmasse nach Anspruch 1 oder 2, **dadurch gekennzeichnet, daß** das Copolymerisat 0,001 bis 0,5 Gew.-% wenigstens eines Monomeren C in einpolymerisierter Form enthält.

4. Papierstreichmasse nach einem der Ansprüche 1 bis 3, **dadurch gekennzeichnet, daß** das Copolymerisat 0,001 bis 0,1 Gew.-% wenigstens eines Monomeren C in einpolymerisierter Form enthält.

5. Papierstreichmasse nach einem der Ansprüche 1 bis 4, **dadurch gekennzeichnet, daß** das Copolymerisat 0,5 bis 5 Gew.-% wenigstens eines Monomeren D in einpolymerisierter Form enthält.

6. Papierstreichmasse nach einem der Ansprüche 1 bis 5, **dadurch gekennzeichnet, daß** das Copolymerisat aus Teilchen besteht, deren zahlenmittlerer Durchmesser 50 bis 300 nm beträgt.

7. Papierstreichmasse nach einem der Ansprüche 1 bis 6, **dadurch gekennzeichnet, daß** das Copolymerisat eine Glasübergangstemperatur von -40 bis +50°C aufweist.

8. Papier, beschichtet mit einer Papierstreichmasse gemäß einem der Ansprüche 1 bis 7.

9. Verfahren zum Bedrucken von Papier, **dadurch gekennzeichnet, daß** zum Bedrucken Papier gemäß Anspruch 8 eingesetzt wird.

10. Verfahren gemäß Anspruch 9, **dadurch gekennzeichnet, daß** es sich um ein Offsetdruck-, Tiefdruck- oder Flexodruckverfahren handelt.

## Claims

1. A paper coating slip comprising as its binder a copolymer built up from
from 45 to 74.8% by weight of at least one monomer whose homopolymer has a glass transition temperature < 20°C (monomers A),
from 25 to 54.8% by weight of at least one monomer whose homopolymer has a glass transition temperature > 50°C (monomers B),
from 0.001 to 1.0% by weight of at least one crosslinking monomer based on a diester of a divalent alcohol with α,β-monoethylenically unsaturated monocarboxylic acids (monomers C), and optionally
from 0 to 10% by weight of at least one monomer containing acid groups (monomers D), and
from 0 to 10% by weight of at least one further monomer (monomers E).

2. The slip according to claim 1, wherein said monomer A is selected from at least one C₁ to C₁₀ alkyl acrylate, C₅ to C₁₀ alkyl methacrylate, C₅ to C₁₀ cycloalkyl acrylate and methacrylate, C₁ to C₁₀ dialkyl maleate and/or C₁ to C₁₀ dialkyl fumarate and said monomer B is selected from at least one vinylaromatic monomer, a C₁ to C₄ alkyl methacrylate and/or an α,β-unsaturated carbonitrile or dicarbonitrile.

3. The slip according to claim 1 or 2, wherein said copolymer comprises in copolymerized form from 0.001 to 0.5% by weight of at least one monomer C.

4. The slip according to any of claims 1 to 3, wherein said copolymer comprises in copolymerized form from 0.001 to 0.1% by weight of at least one monomer C.

5. The slip according to any of claims 1 to 4, wherein said copolymer comprises in copolymerized form from 0.5 to 5% by weight of at least one monomer D.

6. The slip according to any of claims 1 to 5, wherein said copolymer consists of particles whose number-average diameter is from 50 to 300 nm.

7. The slip according to any of claims 1 to 6, wherein said copolymer has a glass transition temperature of from -40 to +50°C.

8. Paper coated with the slip according to any of claims 1 to 7.

9. A process for printing paper, which comprises using paper according to claim 8 for printing.

10. The process according to claim 9, which is an offset, gravure or flexographic printing process.

## Revendications

1. Sauce de couchage de papier contenant comme liant un copolymère constitué de ce qui suit :
45 à 74,8% en poids d'au moins un monomère, dont l'homopolymère présente une température de transition vitreuse < 20°C (monomère A),
25 à 54,8% en poids d'au moins un monomère, dont l'homopolymère présente une température de transition vitreuse > 50°C (monomère B),
0,001 à 1,0% en poids d'au moins un monomère à effet de réticulation à base d'un diester d'un alcool bivalent avec des acides monocarboxyliques à insaturation α,β-monoéthylénique (monomère C) et éventuellement
0 à 10% en poids d'au moins un monomère contenant des groupements acides (monomère D) ainsi que
0 à 10% en poids d'au moins un autre monomère (monomère E).

2. Sauce de couchage de papier selon la revendication 1, **caractérisée en ce que** l'on choisit le monomère A parmi au moins un acrylate d'alkyle en C₁ à C₁₀, un méthacrylate d'alkyle en C₅ à C₁₀, un acrylate et un méthacrylate de cycloalkyle en C₅ à C₁₀, un maléinate de dialkyle en C₁ à C₁₀ et/ou un fumarate de dialkyle en C₁ à C₁₀ et **en ce que** l'on choisit le monomère B parmi au moins un monomère vinylaromatique, un méthacrylate d'alkyle en C₁ à C₄ et/ou un nitrile ou un dinitrile d'acide carboxylique α,β-insaturé.

3. Sauce de couchage de papier selon la revendication 1 ou 2, **caractérisée en ce que** le copolymère contient 0,001 à 0,5% en poids d'au moins un monomère C sous forme polymérisée.

4. Sauce de couchage de papier selon l'une quelconque des revendications 1 à 3, **caractérisée en ce que** le copolymère contient 0,001 à 0,1% en poids d'au moins un monomère C sous forme polymérisée.

5. Sauce de couchage de papier selon l'une quelconque des revendications 1 à 4, **caractérisée en ce que** le copolymère contient 0,5 à 5% en poids d'au moins un monomère D sous forme polymérisée.

6. Sauce de couchage de papier selon l'une quelconque des revendications 1 à 5, **caractérisée en ce que** le copolymère est constitué de particules dont le diamètre moyen en nombre est de 50 à 300 nm.

7. Sauce de couchage de papier selon l'une quelconque des revendications 1 à 6, **caractérisée en ce que** le copolymère présente une température de transition vitreuse de -40 à +50°C.

8. Papier revêtu d'une sauce de couchage de papier selon l'une quelconque des revendications 1 à 7.

9. Procédé d'impression de papier, **caractérisé en ce que** l'on utilise pour l'impression du papier selon la revendication 8.

10. Procédé selon la revendication 9, **caractérisé en ce qu'**il s'agit d'un procédé offset, d'un procédé en taille douce ou d'un procédé flexographique.
